# EUROPÄISCHE PATENTSCHRIFT

(11) **EP 0 640 158 B1**
(45) Veröffentlichungstag und Bekanntmachung des Hinweises auf die Patenterteilung: **14.07.1999**
(21) Anmeldenummer: 93908937.1
(22) Anmeldetag: 13.04.1993
(51) Int. Cl.: D21F 3/02

(54) **VERFAHREN ZUM TROCKNEN EINER PAPIERBAHN**
PROCESS FOR DRYING PAPER WEBS
PROCEDE DE SECHAGE DE BANDES DE PAPIER

(30) Priorität: 16.05.1992 DE 4216264
(43) Veröffentlichungstag der Anmeldung: 01.03.1995
(73) Patentinhaber: Voith Sulzer Papiertechnik Patent GmbH, 89522 Heidenheim (DE)
(72) Erfinder: BLUHM, Reinhard, D-88255 Baienfurt (DE); GÖTZ, Thomas, D-7759 Hagnau (DE)
(74) Vertreter: Manitz, Finsterwald & Partner
(86) Internationale Anmeldenummer: EP9300890
(87) Internationale Veröffentlichungsnummer: WO9323613

(56) Entgegenhaltungen:
- EP-A- 0 258 169
- EP-A- 0 296 730
- EP-A- 0 337 973
- DE-U- 9 113 500
- GB-A- 2 199 398
- US-A- 5 092 962

## Beschreibung

Die Erfindung bezieht sich auf ein Verfahren zum Trocknen einer Papierbahn der im Oberbegriff des Anspruchs 1 angegebenen Art. Ein derartiges Verfahren ist beispielsweise aus der GB-A-2 199 398 bekannt.

Bekanntlich wird bei der Papierherstellung zuerst eine feuchte Bahn gebildet, die anschließend entwässert und getrocknet werden muß, um das Papier gebrauchsfähig zu machen. Dazu können Verfahren angewandt werden, bei denen ein relativ großer dampfbeheizter Trockenzylinder notwendig ist. Derartige Zylinder, deren Herstellung und Montage sehr aufwendig sind, werden auch Yankee-Zylinder genannt. Sie erreichen Durchmesser von über 5 m und werden oft mit Dampfdruck im Zylinder bis 8 bar betrieben.

Bei dem an sich bekannten Kreppverfahren kann mit Hilfe eines Schabers die auf einer Fläche haftende, getrocknete Papierbahn auf der heißen Preßwalze bei der Abnahme gestaucht werden. Es sind aber auch andere Möglichkeiten bekannt, z.B. die ungekreppte Bahn mit einem Trockengewicht von unter 95 % auf einem separaten Kreppzylinder fertig zu trocknen und dann zu kreppen.

Weitere Verfahren zur thermischen Entwässerung kennt der Fachmann z.B. aus der DE-A-37 05 241. Es handelt sich dabei um eine sehr spezielle Technologie, bei der in einem Preßspalt mit Hilfe von Wärme Dampf erzeugt wird, welcher das Wasser aus der Papierbahn heraustreibt, das dann durch die in der Presse mitlaufenden Filze aufgenommen und darin als Wasser, Dampf oder Kondensat abtransportiert werden kann. Auf diese Weise läßt sich ein Teil der Feuchtigkeit effektiv und auf kurzem Wege entfernen. Oft werden solche Verfahren in Pressen mit verlangertem Spalt ausgeführt, Schuhpressen oder Breitnip-Pressen genannt. Nach Durchlaufen des heißen Preßspaltes wird die Papierbahn frei und kann weiter ausdampfen. Sie ist aber dann plötzlich dem sehr viel niedrigeren Umgebungsdruck ausgesetzt, wodurch der Dampfdruck des überhitzten Restwassers zu je nach Art und Flächengewicht der Bahn unterschiedlichen Zerstörungen oder Beschädigungen, z.B. Delamination in der Papierbahn durch "Flashdampf" führen kann. Die Möglichkeiten des Verfahrens sind daher für bestimmte Papiersorten eingeschränkt. Durch geeignete Maßnahmen, oft mit beträchtlichem regelungstechnischen Aufwand, wird ein Betrieb sichergestellt, bei dem der Dampfdruck am Preßspaltende auf einen Wert unterhalb des Umgebungsdrucks begrenzt wird unter Inkaufnahme einer geringeren Entwässerungsleistung.

Der Erfindung liegt die Aufgabe zugrunde, ein Verfahren der eingangs genannten Art zu schaffen, mit dem eine hohe Trockenleistung erreicht wird und auch eine hoch voluminöse Papierqualität möglich ist.

Diese Aufgabe wird durch die Kennzeichnenden Merkmale des Anspruchs 1 gelöst.

In den Unteransprüchen werden weitere Ausgestaltungen des Verfahrens beschrieben.

Mit Hilfe dieses Verfahrens können die angegebenen Papiersorten mit kleineren Baueinheiten als bisher getrocknet werden, wobei sich insbesondere durch die Bedingungen am Auslauf der Bahn aus dem Preßspalt eine Volumenerhöhung des Papiers erzielen läßt. Dieses zusätzliche Volumen wird dadurch erzeugt, daß ein Teil des in der Bahn befindlichen Restwassers infolge der schlagartigen Entspannung kontrolliert verdampft und das Fasergefüge der Papierbahn auflockert, bevor alle Faserbindungen durch Wasserstoffbrücken entstanden sind. Ferner können durch die genannte schlagartige Entspannung die Fasern an der Oberfläche aufgerichtet werden, wodurch sich bei bestimmten Papiersorten eine gewünschte subjektive Weichheit, also ein "weicher Griff" erzielen läßt.

Als weiterer Vorteil ist anzusehen, daß im Preßspalt wegen des relativ großen Drucks auch mit relativ hoher Temperatur gearbeitet werden kann, die einen recht schnellen Wärmeübergang in die Papierbahn ermöglicht.

Zur Durchführung des Verfahrens sind Preßvorrichtungen mit einem oder mehreren Preßspalten, mit kurzem oder verlängertem Preßspalt denkbar. Ein kurzer Preßspalt wird zumeist durch das Gegeneinanderpressen von Walzen mit harten und nur gering verformbaren Mänteln erzeugt (Hartnip). Ein verlängerter Preßspalt (Breitnip) kann dadurch gebildet werden, daß die Preßkraft durch einen in Richtung zur Papierbahn beweglichen Preßschuh aufgebracht wird, der einen undurchlässigen verformbaren endlosen Mantel trägt, wobei die Form des Preßschuhs so gestaltet ist, daß sich der verformbare Mante an die Form der Gegenwalze anschmiegt.

Die sogenannten Hygienepapiere werden im Blattbildungsteil der Papiermaschine in relativ leichter Bahn erzeugt. Das Blattgewicht solcher Papiersorten liegt zwischen 10 und 40 g/m², an der trockenen Bahn gemessen. Werte zwischen 40 und 60 g/m² gelten für Hygienepapiere schon als extrem, wobei zu berücksichtigen ist, daß durch einen eventuellen Kreppvorgang eine Erhöhung des Blattgewichtes, bezogen auf das Blattgewicht in der Naßpartie der Papiermaschine, erreicht wird.

Das erfindungsgemäße Verfahren kann auch dann zu einer guten Hygienepapier-Qualität führen, wenn ohne Kreppschaber gearbeitet wird. Kreppschaber erweitern zwar die Einflußnahmemöglichkeit auf die Papierqualität, sind aber andererseits aufwendig und können eine Quelle von verstärktem Verschleiß sein. Durch die speziellen Bedingungen, die bei dem erfindungsgemäßen Verfahren herrschen, können Volumen, Griff und Oberflächen-Weichheit so gut sein, so daß sich die Kreppung einsparen läßt.

Die GB-A-2 199 398 ist mit der Herstellung normaler Papiere befaßt. Es werden Maßnahmen vorgeschlagen, durch die sich ein bei solchen normalen Papieren schädlicher Effekt der Delamination vermeiden läßt. Dabei wird insbesondere vorgeschlagen, den Druck im letzten Abschnitt der Preßzone auf ein Minimum herabzusetzen.

Die Erfindung und ihre Vorteile werden erläutert anhand von verschiedenen Figuren der Zeichnung, die im folgenden kurz aufgelistet sind:
- Fig. 1 und 2: schematische Seitenansichten von Anordnungen zur Durchführung des Verfahrens mit je einer Breitnip-Presse
- Fig. 3 und 4: schematische Ansichten von weiteren Anordnungen zur Durchführung des Verfahrens mit jeweils zwei getrennten Pressen
- Fig. 5 und 6: schematische Seitenansichten von Anordnungen zur Durchführung des Verfahrens mit jeweils einer kombinierten Doppelpresse
- Fig. 7: detaillierter, aber schematisch und im Schnitt dargestellt, ein Ausschnitt einer zur Durchführung des Verfahrens geeigneten Breitnip-Presse

Fig. 1 zeigt schematisch eine apparative Anordnung, um das Verfahren auszuführen. Die hier übertrieben dick gezeichnete Papierbahn B wird von einem Naßsieb 4 über einen Pick-up-Sauger 5 aufgenommen und mit einem Filz 3 oder dergl. der Preßvorrichtung 1 zugeführt. Diese ist in diesem Beispiel als Breitnip-Presse mit 2 Walzen 9 und 9' ausgebildet, wobei ein in Preßrichtung beweglicher Preßschuh 7 den elastischen Mantel 8 gegen die Gegenwalze 9 in der Weise andrückt, daß sich der elastische Mantel 8 an die Kontur der Gegenwalze 9 anschmiegt. Die zur Durchführung des Verfahrens erforderliche Wärme kann - wie in diesem Fall - durch Aufheizung der Gegenwalze 9 mit Hilfe eines äußeren Heizelementes 10 vorgenommen werden. Zusätzlich sind auch ein direkt die Bahn und den Filz 3 heizender Dampfblaskasten 6 oder eine sonstige Heizeinrichtung denkbar. Die erhitzte Papierbahn bleibt bei Verlassen des Preßspaltes 2 an der Gegenwalze 9, wird anschließend über einen Schaber 11 gekreppt und auf eine Wickelrolle 12 aufgewickelt. Um beim Kreppen die Haftung der Bahn an der Walze zu verbessern, wird über das Sprührohr 14 ein Haftmittel aufgebracht. Das kann, wie hier gezeichnet, mit einem dünnen Belag, dem sogenannten Coat, auf der Außenfläche der Walze 9 geschehen, aber auch durch Aufsprühen direkt auf die Bahn B, falls deren Penetration in Kauf genommen werden kann. Zweckmäßigerweise entfernt ein Reinigungsschaber 13 Stoffreste von der Walze 9.

Wie Fig. 2 zeigt, ist die Durchführung des Verfahrens auch dann möglich, wenn die Gegenwalze nicht unter- sondern oberhalb der Schuhpresse angeordnet ist. Außerdem ist eine Abnahme der getrockneten Papierbahn auch ohne Kreppschaber dargestellt. Das hängt im wesentlichen von der Papiersorte und den Verfahrensparametern ab. Die Preßvorrichtung kann - wie etwa am Beispiel Fig. 3 dargestellt - auch zwei Preßspalte 2, jeweils durch Preßwalze 9' und Gegenwalze 9 gebildet, enthalten, die von der Papierbahn B zusammen mit dem Filz 3 nacheinander durchlaufen werden können. In dem hier gezeigten Fall werden keine Breitnip-Pressen verwendet. Es ist aber auch eine Kombination von Breitnip- und Hartnip-Presse denkbar, wobei die Reihenfolge zuerst Hartnip, dann Breitnip im allgemeinen besonders vorteilhaft wäre (Fig. 4), weil die Volumenerzeugung im Breitnip zumeist wirksamer durchgeführt werden kann. Die Wärme wird in diesen Beispielen durch Heizvorrichtungen 10 auf die Gegenwalzen 9 und von dort im Preßspalt auf die Bahn B übertragen. Auch zwei Breitnip-Pressen können von Vorteil sein, wenn hohe Anforderungen gestellt werden.

Weitere Möglichkeiten ergeben sich z.B. gemäß Fig. 5 und 6, bei denen zwei Preßspalten vorhanden sind, die gebildet werden, indem an einer gemeinsamen Walze jeweils zwei nacheinander angeordnete Gegenwalzen 9 angepreßt werden. Denkbar ist eine solche Anordnung mit einem Filz 3 ( Fig. 5) oder zwei Filzen 3, 3' (Fig. 6) bzw.
Trockensieben. An dem einen Beispiel (Fig. 5) ist schematisch dargestellt, daß die Beheizung auch mit Hilfe von in das Innere der Gegenwalze eingebrachten elektrischen Heizstäben oder auch Rohren 10"' für ein Wärmeträgermedium erfolgen kann. Das gilt auch für die anderen Anordnungen.

Fig. 7 zeigt etwas stärker detailliert die technischen Verhältnisse im Preßspalt einer zur Durchführung des Verfahrens geeigneten Breitnip-Presse. Man erkennt im Schnitt gezeichnet den Preßschuh 7 , welcher in dieser Ausführung jeweils zwei hintereinander angeordnete Druckräume 15, 15' aufweist. Dieser Aufwand ist nicht unbedingt erforderlich, erleichtert aber eine gezielte Einstellung von verschiedenen Druckstufen im Preßspalt 2. Ein exemplarisch gezeigter Druckraum 15 ist über einen Kanal 16 mit einer Drucktasche 17 verbunden, die über den flexiblen Mantel 8 mit hydrostatischen Mitteln den Preßdruck auf die Bahn B überträgt. Der Preßschuh wird dazu von dem elastischen Mantel 8 abgedeckt, welcher sich in seiner Form dem zylindrischen Mantel der Gegenwalze 9 anpaßt. Durch den Preßspalt 2 laufen sowohl ein Filz 3 oder dergl. als auch die Bahn B. Am Ende des Preßspaltes 2 verbleibt die Bahn B an der Gegenwalze 9, während der Filz 3 weggeführt wird. Die Bahn B wird durch den Kreppschaber 11 gestaucht und danach ebenfalls vor der Gegenwalze 9 abgeführt.

Mit dem Schaber 11 wird die Papierbahn gekreppt und erhält so zusätzlich zum Volumeneffekt die gewünschten Eigenschaften. Voraussetzung hierfür ist das Haften der Bahn an der Gegenwalze nach dem Durchgang durch den Preßspalt. Mit dem Aufsprühen eines für die hohen Temperaturen geeigneten Belages kann für bestimmte Produktionsfälle die Haftung sichergestellt werden. Wird anstelle des Belages ein zur Verbesserung der Haftfähigkeit geeignetes Mittel in die Papiermasse direkt zugegeben oder auf die Bahn kurz vor Einlauf in den Preßspalt aufgesprüht, ist die Temperaturbeständigkeit dieses Mittels weniger kritisch.

Innerhalb der Walze sind eine Heizvorrichtung 10' vor und eine Heizvorrichtung 10" hinter dem Preßspalt 2 eingezeichnet, ebenso eine außenliegende Heizvorrichtung 10. Es ist einzusehen, daß nicht alle gezeigten Heizvorrichtungen gleichzeitig erforderlich sind, andererseits aber in einigen Fällen von Vorteil sein können. Eine weitere Möglichkeit, Wärme in den Preßspalt zu bringen, ist gegeben, wenn beispielsweise im Bereich des Preßschuhs 7 eine Induktionseinrichtung 18 vorhanden ist, welche im -metallischen- Mantel der Gegenwalze 9 örtlich gezielt und sehr gut regelbar Wärme erzeugt. Eine weitere Möglichkeit wäre z.B. dadurch gegeben, das Druckmittel für den Preßschuh aufzuheizen, wobei allerdings die Wärme durch den Filz 3 oder dergl. hindurchtransportiert werden müßte, bevor sie, wie gewünscht, die Papierbahn erreicht.

### Kurz zusammengefaßt:

Das Verfahren zum Trocknen einer voluminösen Papierbahn richtet sich insbesondere auf die Herstellung von Hygienepapier. Dabei wird anstelle eines relativ großen, mit Dampf beheizten Trockenzylinders die feuchte Papierbahn in einer oder mehreren beheizten Pressen getrocknet. Beim Verlassen des Preßspaltes wird die sonst unerwünschte Delamination der Papierbahn infolge plötzlicher Entspannung des Flashdampfes gezielt zur Verbesserung von Volumen und Weichheit der so erzeugten Papierqualität ausgenutzt. Es werden einige Anordnungen zur Ausführung des erfindungsgemäßen Verfahrens vorgeschlagen, die sowohl mit kurzen als auch verlängerten Preßspalten versehen sein können.

## Patentansprüche

1. Verfahren zum Trocknen einer Papierbahn (B), bei dem die feuchte Papierbahn (B) zusammen mit zumindest einem wasseraufnehmenden Filz (3) oder dergleichen durch wenigstens eine zwischen zwei Preßflächen (8, 9, 9') gebildete Preßzone (2) geführt und vor und/oder in der Preßzone (2) zumindest so viel Wärme in die Papierbahn (B) eingebracht wird, daß der in dem Fasergefüge der Papierbahn (B) entstehende Dampfdruck größer ist als der Umgebungsdruck,
dadurch **gekennzeichnet,**
daß zur Herstellung von Hygienepapier mit einem Blattgewicht zwischen 10 und 40 g/m² die Papierbahn (B) auf einen Trockengehalt von wenigstens 60 % gebracht wird, indem einerseits nur so viel Wärme in die Papierbahn (B) eingebracht wird, daß der in dem Fasergefüge der Papierbahn (B) entstehende Dampfdruck kleiner ist als der in der Preßzone (2) herrschende Preßdruck, und andererseits die Druck- und Temperaturbedingungen in der Preßzone (2) so eingestellt werden, daß am Ende der Preßzone (2) der in der Flüssigkeit herrschende Dampfdruck gerade so viel größer ist als der Umgebungsdruck, daß ein Teil des in der Bahn befindlichen Restwassers bei der schlagartigen Entspannung beim Auslauf der Papierbahn (B) aus dem Preßspalt (2) kontrolliert verdampft und das Fasergefüge der Papierbahn (B) auflockert.

2. Verfahren nach Anspruch 1,
dadurch **gekennzeichnet,**
daß der Papierbahn auch nach Verlassen der Preßzone weiter Wärme zugeführt wird.

3. Verfahren nach Anspruch 1,
dadurch **gekennzeichnet,**
daß die Preßflächen eine verlängerte Preßzone bilden.

4. Verfahren nach Anspruch 1,
dadurch **gekennzeichnet,**
daß zwei, in Bahnlaufrichtung gesehen, nacheinander gelegene Preßzonen vorhanden sind.

5. Verfahren nach Anspruch 4,
dadurch **gekennzeichnet,**
daß in der Preßzone eine solche Erwärmung der Papierbahn erfolgt, daß sie infolge der Dampfentwicklung von der nicht im Kontakt zum Filz stehenden Preßfläche abgehoben und auf den Filz abgelegt wird.

6. Verfahren nach einem der vorhergehenden Ansprüche,
dadurch **gekennzeichnet,**
daß in der letzten Preßzone eine solche Erwärmung der Papierbahn erfolgt, daß sie infolge der Dampfentwicklung von der nicht im Kontakt zum Filz stehenden Preßfläche abgehoben und anschließend abgeführt wird.

7. Verfahren nach Anspruch 5,
dadurch **gekennzeichnet,**
daß die abgeführte Papierbahn ohne Kreppung aufgewikkelt oder weiterverarbeitet wird.

8. Verfahren nach Anspruch 1,
dadurch **gekennzeichnet,**
daß in der letzten Preßzone die Oberflächentemperatur einer Preßfläche mindestens 150 °C beträgt.

9. Verfahren nach Anspruch 8,
dadurch **gekennzeichnet,**
daß in der letzten Preßzone die Oberflächentemperatur einer Preßfläche ca. 300 °C beträgt.

10. Verfahren nach Anspruch 1,
dadurch **gekennzeichnet,**
daß die Bahn mit einem anfänglichen Trockengehalt zwischen 10 und 30 % atro der ersten Preßzone zugeführt wird.

11. Verfahren nach Anspruch 1,
dadurch **gekennzeichnet,**
daß die Parameter so gewählt werden, daß die Bahn nach dem Trocknen in der letzten Preßzone einen Trockengehalt von mehr als 80 % atro hat.

12. Verfahren nach Anspruch 1,
dadurch **gekennzeichnet,**
daß die Bahntemperatur vor der letzten Preßzone zwischen 50 und 100 °C liegt.

13. Verfahren nach Anspruch 12,
dadurch **gekennzeichnet,**
daß die Bahntemperatur vor der letzten Preßzone mindestens 80 °C beträgt.

14. Verfahren nach Anspruch 1,
dadurch **gekennzeichnet,**
daß die Verweilzeit der Bahn in der jeweiligen Preßzone mindestens 15 msec beträgt.

15. Verfahren nach Anspruch 1,
dadurch **gekennzeichnet,**
daß der Preßdruck in der jeweiligen Preßzone mindestens 10 bar beträgt.

16. Verfahren nach Anspruch 1,
dadurch **gekennzeichnet,**
daß die Wärmezufuhr über eine Preßfläche erfolgt.

17. Verfahren nach Anspruch 1,
dadurch **gekennzeichnet,**
daß die Wärmezufuhr vor einer Preßzone erfolgt.

## Claims

1. Method of drying a paper web (B) in which the moist paper web (B) is guided together with at least one felt (3) for taking up water or the like through at least one pressing zone (2) formed between two pressing surfaces (8, 9, 9') and in which so much heat is introduced into the paper web (B) before and/or in the pressing zone (2) that the vapour pressure which arises in the fibre structure of the paper web (B) is greater than the environmental pressure, characterized in that for the manufacture of a hygiene paper having a sheet weight between 10 and 40 g/m², the paper web (B) is brought to a dry content of at least 60 %, in that, on the one hand, only so much heat is introduced into the paper web (B) that the vapour pressure which arises in the fibre structure of the paper web (B) is smaller than the press pressure prevailing in the pressing zone (2), and, on the other hand, the pressure and temperature conditions in the pressing zone (2) are set so that the vapour pressure prevailing in the liquid at the end of the pressing zone (2) is just sufficiently larger than the environmental pressure that a part of the residual water located in the web vaporises in controlled manner during the abrupt relaxation during the run-out of the paper web (B) out of the press gap (2) and loosens up the fibre structure of the paper web (B).

2. Method in accordance with claim 1, characterized in that further heat is also supplied to the paper web after leaving the pressing zone.

3. Method in accordance with claim 1, characterized in that the pressing surfaces form an extended pressing zone.

4. Method in accordance with claim 1, characterized in that two pressing zones disposed after one another when seen in the web running direction are present.

5. Method in accordance with claim 4, characterized in that a heating of the paper web takes place in the pressing zone such that, as a consequence of the vapour generation, it is lifted off from the pressing surface which does not stand in contact with the felt and is deposited onto the felt.

6. Method in accordance with one of the preceding claims, characterized in that a heating of the paper web takes place in the last pressing zone such that, as a consequence of the vapour generation, the paper web is lifted off from the pressing surface which is not in contact with the felt and is subsequently led away.

7. Method in accordance with claim 5, characterized in that the paper web which is led away is wound up or further processed without craping.

8. Method in accordance with claim 1, characterized in that the surface temperature of the pressing surface in the last pressing zone amounts to at least 150°C.

9. Method in accordance with claim 8, characterized in that the surface temperature of the pressing surface in the last pressing zone amounts to ca. 300°C.

10. Method in accordance with claim 1, characterized in that the web is supplied with an initial dry content of between 10 and 30 % absolute dryness to the first pressing zone.

11. Method in accordance with claim 1, characterized in that the parameters are so selected that the web has a dry content of more than 80 % absolute dryness after the drying in the last pressing zone.

12. Method in accordance with claim 1, characterized in that the web temperature before the last pressing zone amounts to between 50 and 100°C.

13. Method in accordance with claim 12, characterized in that the web temperature before the last pressing zone amounts to at least 80°C.

14. Method in accordance with claim 1, characterized in that the dwell time of the web in the respective pressing zone amounts to at least 15 msec.

15. Method in accordance with claim 1, characterized in that the pressing pressure in the respective pressing zone amounts to at least 10 bar.

16. Method in accordance with claim 1, characterized in that the heat supply takes place via a pressing surface.

17. Method in accordance with claim 1, characterized in that the heat supply takes place before a pressing zone.

## Revendications

1. Procédé pour sécher une bande de papier (B), selon lequel la bande de papier humide (B) est guidée avec au moins un feutre (3) absorbant l'eau ou un moyen analogue à travers au moins une zone de compression (2) formée entre deux surfaces de compression (8, 9, 9') et avant et/ou dans la zone de compression (2) on apporte à la bande de papier (B) suffisamment de chaleur pour que la pression de vapeur dégagée dans le réseau de fibres de la bande de papier (B) soit supérieure à la pression ambiante,
caractérisé en ce que
pour fabriquer du papier hygiénique d'un grammage compris entre 10 et 40 g/m², on met la bande de papier (B) à une teneur en matière sèche d'au moins 60 % en ce que, d'une part, on induit dans la bande de papier (B) seulement la chaleur nécessaire pour que la pression de vapeur formée dans le réseau de fibres de la bande de papier (B) soit inférieure à la pression de compression régnant dans la zone de compression (2), et, d'autre part, on régle les conditions de pression et de température dans la zone de compression (2) pour qu'à la fin de la zone de compression (2), la pression de vapeur dans le liquide soit juste supérieure à la pression ambiante, afin qu'une partie de l'eau résiduelle de la bande se vaporise de manière contrôlée, lors de la détente brutale, à la sortie de la bande de papier (B) de l'intervalle de compression (2) et ameublisse le réseau de fibres de la bande de papier (B).

2. Procédé selon la revendication 1,
caractérisé en ce qu'
on apporte également de la chaleur à la bande de papier après sa sortie de la zone de compression.

3. Procédé selon la revendication 1,
caractérisé en ce que
les surfaces de compression constituent une zoné de compression allongée.

4. Procédé selon la revendication 1,
caractérisé par
deux zones de compression situées l'une derrière l'autre dans le sens de défilement de la bande.

5. Procédé selon la revendication 4,
caractérisé en ce que
dans la zone de compression on chauffe la bande de papier pour que le développement de la vapeur soulève la bande par rapport à la surface de compression qui n'est pas en contact avec le feutre et dépose cette bande sur le feutre.

6. Procédé selon l'une des revendications précédentes,
caractérisé en ce que
dans la dernière zone de compression on chauffe la bande de papier pour que le développement de la vapeur soulève la surface de compression qui n'est pas en contact avec le feutre et soit finalement évacué.

7. Procédé selon la revendication 5,
caractérisé en ce que
la bande de papier évacuée est enroulée ou subit la poursuite du traitement sans être crêpée.

8. Procédé selon la revendication 1,
caractérisé en ce que
dans la dernière zone de pression la température en surface d'une surface de compression est au moins égale à 150°C.

9. Procédé selon la revendication 8,
caractérisé en ce que
dans la dernière zone de compression la température en surface d'une surface de compression est d'environ 300°C.

10. Procédé selon la revendication 1,
caractérisé en ce que
la bande est fournie avec une teneur en matière sèche initiale comprise entre 10 et 30 % de dessication absolue dans la première zone de compression.

11. Procédé selon la revendication 1,
caractérisé en ce qu'
on choisit les paramètres pour qu'après le séchage, la bande possède une teneur en matière sèche supérieure à 80 % de dessication absolue dans la dernière zone de compression.

12. Procédé selon la revendication 1,
caractérisé en ce que
la température de la bande est comprise entre 50°C et 100°C en amont de la dernière zone de compression.

13. Procédé selon la revendication 12,
caractérisé en ce que
la température de la bande est au moins égale à 80°C avant la dernière zone de compression.

14. Procédé selon la revendication 1,
caractérisé en ce que
le temps de séjour de la bande dans la zone de compression respective est égal à au moins 15 msec.

15. Procédé selon la revendication 1,
caractérisé en ce que
la pression de compression dans la zone de compression respective est égale à au moins 10 bars.

16. Procédé selon la revendication 1,
caractérisé en ce que
l'apport de chaleur se fait par une surface de compression.

17. Procédé selon la revendication 1,
caractérisé en ce que
l'apport de chaleur se fait en amont d'une zone de compression.
